# EUROPÄISCHE PATENTSCHRIFT

(11) **EP 0 415 184 B1**
(45) Veröffentlichungstag und Bekanntmachung des Hinweises auf die Patenterteilung: **21.07.1993**
(21) Anmeldenummer: 90115654.7
(22) Anmeldetag: 16.08.1990
(51) Int. Cl.: B28B 1/52, B28B 5/02

(54) **Verfahren und Einrichtung zur kontinuierlichen Herstellung von Formkörpern aus anorganisch gebundenen Werkstoffen**
Method and device for the continuous production of moulded elements from inorganically bonded materials
Procédé et dispositif pour la fabrication en continu d'éléments moulés à partir de matériaux de prise anorganiques

(30) Priorität: 30.08.1989 DE 3928626
(43) Veröffentlichungstag der Anmeldung: 06.03.1991
(73) Patentinhaber: FRAUNHOFER-GESELLSCHAFT ZUR FÖRDERUNG DER ANGEWANDTEN FORSCHUNG E.V., 80636 München (DE)
(72) Erfinder: Lempfer, Karsten, Dr.-Dipl.-Holzw., D-4154 Tönisvorst 1 (DE); Thole, Volker, Dipl.-Ing., D-3300 Braunschweig (DE); Hilbert, Thomas, Dipl.-Holzw., W-4320 Hattingen 16 (DE)

(56) Entgegenhaltungen:
- WO-A-89/03288
- DE-A- 2 130 932
- DE-A- 2 722 356
- DE-A- 3 107 589
- DE-A- 3 206 558
- DE-A- 3 441 839
- DE-A- 3 539 364
- US-A- 2 303 087
- US-A- 2 909 804
- US-A- 3 521 552

## Beschreibung

Die Erfindung betrifft ein Verfahren und Einrichtung zur kontinuierlichen Herstellung von Formkörpern aus anorganisch gebundenen Werkstoffen gemäß dem Oberbegriff des Anspruches 1 bzw. des Anspruches 2.

Ein solches Verfahren ist aus der DE-OS 34 41 839 bekannt. Die darin beschriebene kontinuierliche Herstellung von Formkörpern aus anorganisch gebundenen Werkstoffen setzt das Vorhandensein einer Hochdruckverdichtungseinheit und einer unmittelbar auf diese folgenden Kalibriervorrichtung voraus. Die Kalibriervorrichtung schließt ohne Übergang an die Hochdruckverdichtungseinheit an. Diese Maßnahme erfordert eine Spezialkonstruktion. Der Einsatz von verfügbaren kontinuierlichen Hochdruckpressen zur Überverdichtung ist nicht möglich, da die Abmessungen der verfügbaren Hochdruckpressen es nicht erlauben, den Werkstoffstrang unmittelbar in eine Kalibriervorrichtung übertreten zu lassen. Dies ist z.B. durch die erforderliche Rückführung des Stangenteppiches bzw. der Rollenketten (Siempelkamp-Contiroll, Küsters-Contipress), wofür ausreichend Platz erforderlich ist, bedingt. Das aus der DE-OS 34 41 839 bekannte Verfahren eignet sich demnach nicht für verfügbare kontinuierliche Hochdruckpressen und erfordert immer eine spezielle Vorrichtung. Dies ist nachteilig, da damit hohe Kosten verbunden sind.

Erheblich preisgünstiger und einfacher ist es, vorhandene Pressen einzusetzen. Der Einsatz vorhandener Pressen erfordert aber, wie bereits oben erläutert, eine drucklose Zone zwischen der Hochdruckverdichtungseinheit und der Kalibriervorrichtung. Durchläuft der vorher unter seine Solldicke und über seine Solldichte verdichtete Werkstoffstrang diese drucklose Zone, so federt er innerhalb dieser Zone zurück und kann ohne aktive Druckeinwirkung nicht in die Kalibriervorrichtung überführt werden. Nachteilig ist, daß damit die vorteilhafte Ausgestaltung der Einrichtung, nämlich der Einsatz der relativ langen Kalibriervorrichtung ohne aktiven Druck verloren geht. Die Kosten solcher Anlagen steigen, und die Wirtschaftlichkeit ihres Einsatzes bei der Werkstoffherstellung sinkt.

Ein Problem bei der kontinuierlichen Herstellung anorganisch gebundener Span- und insbesondere Faserplatten, vor allem bei hoher Plattensolldichte, besteht weiterhin darin, daß die im Vlies enthaltene Luft in der Verdichtungseinheit komprimiert wird. Wenn der Formling während der gesamten (aktiven oder passiven) Druckeinwirkungsdauer beidseitig von Formungs- und Transportbändern abgedeckt wird, kann diese komprimierte Luft nur über dessen Schmalflächen entweichen. Dies ist in der Praxis nicht ausreichend. Es resultieren Spalter der Platten nach Verlassen der Presse aufgrund der eingeschlossenen Luft. Diese Zusammenhänge sind nachteilig.

Aufgabe der Erfindung ist es, ein Verfahren und eine Einrichtung anzugeben, bei dem bzw. bei der auch bei einer drucklosen Übergangszone zwischen der Hochverdichtungs- und der Kalibriervorrichtung die Kalibriervorrichtung ohne aktive Druckanwendung eingesetzt werden kann.

Die Lösung dieser Aufgabe ist in den kennzeichnenden Teilen des Anspruches 1 und des Anspruches 2 angegeben. Die Unteransprüche stellen vorteilhafte Weiterbildungen dar.

Der Kalibriervorrichtung ist unmittelbar eine Wiederverdichtungseinheit vorgeschaltet, in der der in der Übergangszone zurückgefederte Werkstoffstrang auf seine Solldicke/Solldichte bzw. darunter/darüber wieder verdichtet wird. Eine erneute aktive Druckeinwirkung zur Wiederverdichtung des Werkstoffstranges zu Beginn der Kalibrierungsphase ermöglicht es, die gewünschte Relaxion der Rückstellkräfte innerhalb des Werkstoffstranges zu verstärken. Zu dieser Wiederverdichtung des Werkstoffstranges ist ein erheblich geringerer Preßdruck erforderlich als in der Hochdruckverdichtungseinheit. Durch das Anordnen der Wiederverdichtungseinheit unmittelbar vor der Kalibriervorrichtung wird erreicht, daß das Relaxationsverhalten des zuvor hochverdichteten Werkstoffstranges genutzt, der Aufwand aber, der zur Erzeugung hoher Formlingsrohdichten betrieben werden müßte, damit der Werkstoffstrang während der Übergabephase nicht über die angestrebte Dicke rückfedert, minimiert wird. Wird bei der Wiederverdichtung der Werkstoffstrang erneut über seine Solldichte bzw. unter seine Solldicke komprimiert, so werden dessen Rückstellkräfte weiter verringert. Hierdurch ist der in der Kalibriervorrichtung ohne aktive Druckeinwirkung aufzubringende Kalibrierdruck niedriger als ohne zweite Überverdichtung. Entsprechend dem Relaxationsverhalten des Werkstoffstranges können durch eine zweite Überverdichtung die Druckeinwirkungsdauer innerhalb der Hochdruckeinrichtung und damit deren Länge und Kosten weiter verringert werden, ohne daß der erforderliche Kalibrierdruck wesentlich steigt. Durch eine erfindungsgemäße zweite Überverdichtung ist damit auch in der Hochdruckzone das Aufbringen quasi eines Liniendruckes ausreichend. Sollte man den Vorteil einer drucklosen Übergabezone nutzen, ohne daß eine Wiederverdichtung erforderlich wäre, so müßte der Werkstoffstrang wesentlich stärker überverdichtet werden. Dies ist mittels verfügbarer kontinuierlichen Hochdruckpressen nicht möglich bzw. wäre bei hohen Sollrohdichten des Werkstoffes an sich unmöglich, weil der Formling nicht über seine Reindichte hinaus verdichtet werden kann.

Erfindungsgemäß ist es besonders vorteilhaft, wenn die Wiederverdichtungseinheit den Werkstoffstrang mit einem Liniendruck beaufschlagt. Eine Beaufschlagung mit einem Liniendruck, z.B. mittels Walzen relativ großen Durchmessers, ist besonders einfach zu realisieren, und die Kosten einer derartigen Druckeinrichtung sind gegenüber einer Einrichtung, die einen Flächendruck aufbringt, wesentlich niedriger.

Gemäß dem Lösungsvorschlag nach dem Unteranspruch 4 ist es besonders vorteilhaft, wenn die Wiederverdichtungseinheit und die Kalibriervorrichtung durch ein gemeinsames Preßband umschlossen werden. Dieses die Wiederverdichtungseinheit und die Kalibriervorrichtung umschließende Preßband verhindert den in der drucklosen Übergangszone eintretenden Effekt der Entweichung der Luft über die Formlingsoberfläche nicht.

Gemäß einer weiteren vorteihaften Ausgestaltung der erfindungsgemäßen Einrichtung ist der Preßdruck der Wiederverdichtungseinheit erheblich niedriger als derjenige der Hochdruckverdichtungseinheit. Mit dem Preßdruck der Wiederverdichtungseinheit muß nur die Rückfederung des bereits hochverdichteten Werkstoffstranges überwunden werden. Der erforderliche Preßdruck der Wiederverdichtungseinheit ist um so geringer, je höher die Hochverdichtung war.

Eine weitere erfindungsgemäß vorteilhafte Maßnahme liegt darin, daß durch die Trennung der Hochdruckverdichtungseinheit und der Wiederverdichtungseinheit mit der Kalibriervorrichtung jede dieser beiden Einrichtungen verschiedene Geschwindigkeiten aufweisen kann. Wichtig ist dabei, daß die Kalibriervorrichtung mit der Wiederverdichtungseinheit eine höhere Geschwindigkeit aufweisen kann als die Hochdruckverdichtungseinheit am Anfang des Preßprozesses. Durch die Hochdruckverdichtung des Werkstoffstranges längt sich dieser. Ist die Hochdruckverdichtungseinheit unmittelbar der Kalibriervorrichtung vorgeordnet, so laufen beide Pressen mit gleicher Geschwindigkeit und es besteht die Gefahr einer Verwerfung des Werkstoffstranges in der Kalibriervorrichtung. Arbeiten die Einheiten unabhängig voneinander, so ist die Anpassung der einzelnen Pressengeschwindigkeiten an die Veränderung der Länge des Werkstoffstranges ohne weiteres möglich.

In den Zeichnungen ist ein Ausführungsbeispiel der erfindungsgemäßen Einrichtung dargestellt.

Es zeigen:
- Fig. 1: eine schematische Darstellung einer Einrichtung;
- Fig. 2: den zeitlichen Ablauf des Druckes in der Einrichtung ohne Überverdichtung des Formlings in der Hochdruckeinrichtung (Kurve 1), mit Überverdichtung des Formlings in der Hochdruckeinrichtung (Kurve 2) und mit kurzfristiger Überverdichtung des Formlings sowohl in der Hochdruck- als auch in der Wiederverdichtungseinrichtung (Kurve 3);
- Fig. 3: den zeitlichen Ablauf der Formlingsdicke ohne Überverdichtung des Formlings in der Hochdruckphase (Kurve 1), mit Überverdichtung des Formlings in der Hochdruckeinrichtung (Kurve 2) sowie mit kurzfristiger Überverdichtung des Formlings sowohl in der Hochdruck- als auch in der Wiederverdichtungseinrichtung (Kurve 3);
- Fig. 4: eine schematische Darstellung der Lage der Späne/Fasern im Verlauf des Herstellungsprozesses.

Die schematisch in Fig. 1 dargestellte Einrichtung weist ein Streuaggregat 1, eine Hochdruckverdichtungspresse 2, eine Wiederverdichtungseinheit 3 und eine Kalibrierpresse 4 auf. Zwischen der Hochdruckverdichtungspresse 2 und der Wiederverdichtungseinheit 3 liegt die druckfreie Zone 5. Die Wiederverdichtungseinheit 3 weist zwei Walzen 6 auf, die den Formling mit einem Liniendruck beaufschlagen. Anhand eines Beispieles wird nachfolgend der Herstellungsprozeß beschrieben:

Das auf die Transportbänder aus dem Streuaggregat 1 gestreute Vlies durchläuft zunächst die Hochdruckpresse 2. Diese beaufschlagt den Werkstoffstrang mit einem Flächendruck. Der Formling verbleibt etwa 10 sec in der Hochdruckpresse 2 und wird dabei auf etwa 14,6mm bei einer vorgegebenen Solldicke von 16mm zusammengedrückt. Diese Hochdruckverdichtung erfolgt mit einem spezifischen Preßdruck von 5 N/mm². Anschließend, nach dem Verlassen der Hochdruckpresse 2, durchläuft der Formling die druckfreie Zone 5. Die druckfreie Zeit beträgt etwa 25 sec und die Länge der druckfreien Zone 5 ca. 5m. Die Rückfederung des Formlings setzt unmittelbar nach dem Verlassen der Hochdruckpresse 2 ein. Am Ende der druckfreien Zone 5 und beim Einlauf in die Wiederverdichtungseinheit 3 ist der Formling auf etwa 21,5mm zurückgefedert. In der Wiederverdichtungseinheit 3 wird der Formling mit einem Liniendruck beaufschlagt, welcher durch die Walzen 6 aufgebracht wird. Um das Verdichten auf Solldicke (16mm) zu erreichen, ist ein Druck von etwa 0,5 N/mm² erforderlich. Der auf seine Solldicke wiederverdichtete Formling läuft jetzt in die Kalibrierpresse 4 ein. In dem oben beschriebenen Beispiel wurde der Formling im zweiten Preßabschnitt (Wiederverdichtungseinheit) nicht überverdichtet, sondern auf seine Solldicke von 16mm wiederverdichtet.

In der Fig. 2 ist schematisiert der zeitliche Verlauf des aufzubringenden Preßdruckes in der Einrichtung dargestellt. Ein Vergleich der Kurven 1 und 2 zeigt, daß im Falle der Überverdichtung des Formlings in der Hochdruckverdichtungseinheit 2 der durch die Wiederverdichtungseinheit 3 notwendige, aufzubringende Druck etwa die Hälfte des Druckes ohne Überverdichtung beträgt. Dies bedeutet, daß die Rückstellkräfte im Formling durch die Überverdichtung um etwa 50% reduziert werden können. Der in der Kalibriervorrichtung 4 ohne aktive Druckeinwirkung aufzubringende Kalibrierdruck verringert sich gegenüber dem Beispiel ohne Überverdichtung ebenfalls auf etwa die Hälfte (Kurve 2).

In den oben angegebenen Beispielen federt der Formling nach einer Überverdichtung mit einem spezifischen Druck von 5 N/mm², der etwa dem maximal mit verfügbaren kontinuierlichen Hochdruckpressen erreichbaren Druck entspricht, um mehr als ein Drittel über die gewünschte Solldicke zurück (Fig. 3, Kurve 2). Eine Wiederverdichtung vor Eintritt in die ohne aktive Druckanwendung arbeitende Kalibriereinrichtung 4 ist deshalb erforderlich.

In Fig. 2, Kurve 3 ist schematisiert der Druckverlauf bei einer Beaufschlagung des Werkstoffstranges mit einem Liniendruck in der Hochdruckverdichtungseinheit 2 und einer Überverdichtung des Werkstoffstranges in der Wiederverdichtungseinheit 3 auch mittels Liniendruckes dargestellt. Der entsprechende Verlauf der Formlingsdicke ist schematisiert in Fig. 3, Kurve 3 dargestellt.

Fig. 4 zeigt die Lage der Späne/Fasern im Formling in verschiedenen Stadien des Herstellungsproezesses. Nach dem Streuvorgang befinden sich die Späne in einem ungeordneten Zustand (I). In der Hochdruckverdichtungseinheit 1 werden sie durch die Verdichtung des Materials geordnet und in eine im wesentlichen parallele Lage zur Plattenebene gebracht (II). Während des Durchlaufes der druckfreien Zone 5 relaxiert der Formling, und die Späne nehmen eine zum Teil geordnete Position ein (III). Durch die Wiederverdichtung 3 werden die Späne entgültig in ihre zur Plattenebene parallele Lage gebracht (IV), und diese Lage wird dann in der anschließenden Kalibrierpresse 4 fixiert (V). Durch diese Lage der Späne (und zwar über den gesamten Querschnitt der Platte) erreichen die so hergestellten Platten eine maximale Biegefestigkeit.

## Patentansprüche

1. Verfahren zur kontinuierlichen Herstellung von Formkörpern aus anorganisch gebundenen Werkstoffen, insbesondere Span- und Faserplatten, bei dem ein Werkstoffstrang in einer Hochdruckverdichtungseinheit mit einem so hohen Druck verdichtet wird, daß seine Dicke die Solldicke des fertigen Werkstoffstranges unterschreitet und seine Dichte dessen Solldichte überschreitet, und bei dem in der auf diese Verdichtungseinheit folgenden Kalibriervorrichtung keine aktive Druckanwendung erfolgt, **dadurch gekennzeichnet,** daß der Werkstoffstrang nach dem Verlassen der Hochdruckverdichtungseinheit (2) eine drucklose Zone (5) durchläuft und im Anschluß an diese und unmittelbar vor dem Eingang in die Kalibriervorrichtung (4) so hoch verdichtet wird, daß die während des Durchlaufens der drucklosen Zone (5) eingetretene Rückfederung entweder vollständig aufgehoben wird und die Dichte des Werkstoffstranges die Solldichte des fertigen Werkstoffstranges überschreitet und die Dicke die Solldicke desselben beim Einlauf in die Kalibriervorrichtung (4) unterschreitet oder die Rückfederung nur soweit aufgehoben wird, daß die Dicke des Werkstoffstranges der Solldicke entspricht und die Dichte des Werkstoffstranges der Solldichte des fertigen Werkstoffstranges entspricht.

2. Einrichtung zur kontinuierlichen Herstellung von Formkörpern aus anorganisch gebundenen Werkstoffen, insbesondere Span- und Faserplatten mit einer Hochdruckverdichtungseinheit in der der Werkstoffstrang mit hohem Druck verdichtet wird und einer auf dieser folgenden, ohne aktive Druckanwendung auf den Werkstoffstrang arbeitenden Kalibriervorrichtung, **dadurch gekennzeichnet,** daß zwischen der Hochdruckverdichtungseinheit (2) und der Kalibrierbvorrichtung (4) eine Übergangszone (5) ohne Druckeinwirkung auf den Werkstollstrang anbeordnet ist und der Kalibriervorrichtung (4) eine den Werkstoffstrang mit aktivem Druck beaufschlagende Wiederverdichtungseinheit (3) unmittelbar vorgeschaltet ist.

3. Einrichtung nach Anspruch 2, **dadurch gekennzeichnet,** daß die Wiederverdichtungseinheit (3) den Werkstoffstrang mit einem Liniendruck beaufschlagt.

4. Einrichtung nach Anspruch 2 oder 3, **dadurch gekennzeichnet,** daß für den Fall der Beaufschlagung des Werkstoffstranges in der Wiederverdichtungseinheit (3) mit einem so hohen Druck, daß der Werkstoffstrang unter seine Solldicke bzw. über seine Solldichte komprimiert wird, die Druckbeaufschlagung in der Hochdruckverdichtungseinheit (2) mit einem Liniendruck erfolgt.

5. Einrichtung nach einem der Ansprüche 2 bis 4, **dadurch gekennzeichnet**, daß der Preßdruck der Wiederverdichtungseinheit (3) erheblich niedriger ist als derjenige der Hochdruckverdichtungseinheit (2).

6. Einrichtung nach einem der Ansprüche 2 bis 5, **dadurch gekennzeichnet**, daß die Geschwindigkeiten der Hochdruckverdichtungseinheit (2) und der Wiederverdichtungseinheit (3) mit der Kalibriervorrichtung (4) unterschiedlich und unabhängig voneinander sein können.

## Claims

1. Method for the continuous manufacture of moulded articles from inorganically bonded materials, in particular chipboard or fibreboard, in which a strand of material is compressed in a high-pressure compression unit at such a high pressure that its thickness falls below the nominal thickness of the finished strand of material and its density exceeds the nominal density thereof, and in which there is no active application of pressure in the calibrating device which follows this compression unit, characterised in that the strand of material after leaving the high-pressure compression unit (2) passes through a pressureless zone (5) and, subsequently to the latter and immediately before entering the calibrating device (4), is compressed to such an extent that either the spring-back which has occurred during passage through the pressureless zone (5) is completely eliminated and the density of the strand of material exceeds the nominal density of the finished strand of material and the thickness falls below the nominal thickness thereof on entering the calibrating device (4), or the spring-back is eliminated only to such an extent that the thickness of the strand of material corresponds to the nominal thickness and the density of the strand of material corresponds to the nominal density of the finished strand of material.

2. Apparatus for the continuous manufacture of moulded articles from inorganically bonded materials, in particular chipboard and fibreboard, with a high-pressure compression unit in which the strand of material is compressed at high pressure and a calibrating device following the high-pressure compression unit and operating without active application of pressure to the strand of material, characterised in that between the high-pressure compression unit (2) and the calibrating device (4) is arranged a transition zone (5) without the action of pressure on the strand of material, and immediately in front of the calibrating device (4) is a recompression unit (3) which acts on the strand of material with an active pressure.

3. Apparatus according to claim 2, characterised in that the recompression unit (3) acts on the strand of material with a linear pressure.

4. Apparatus according to claim 2 or 3, characterised in that in the event of action on the strand of material in the recompression unit (3) at such a high pressure that the strand of material is compressed to below its nominal thickness and above its nominal density, the pressure action in the high-pressure compression unit (2) is performed with a linear pressure.

5. Apparatus according to any of claims 2 to 4, characterised in that the compacting pressure of the recompression unit (3) is considerably lower than that of the high-pressure compression unit (2).

6. Apparatus according to any of claims 2 to 5, characterised in that the speeds of the high-pressure compression unit (2) and the recompression unit (3) with the calibrating device (4) may differ from and be independent of each other.

## Revendications

1. Procédé de fabrication en continu de pièces moulées en des matières liées par des moyens non organiques, notamment des plaques de fibres ou de copeaux, procédé selon lequel on comprime à forte pression un cordon de matière dans un ensemble de compression à haute pression pour que son épaisseur soit inférieure à l'épaisseur de consigne du cordon terminé et que sa densité dépasse la densité de consigne, et aucune pression active n'est appliquée dans un dispositif de calibrage, en aval de cette unité de compression, caractérisé en ce que le cordon de matière quittant l'unité de compression à haute pression (2) traverse une zone sans pression (5) et en aval par rapport à celle-ci, directement avant l'entrée dans le dispositif de calibrage (4), ce cordon est comprimé à un niveau tel que le retour élastique qui se produit pendant le passage de la zone sans pression (5) soit complètement supprimé et que la densité du cordon de matière dépasse la densité de consigne du cordon de matière, à l'état terminé, et que l'épaisseur soit inférieure à l'épaisseur de consigne lors de l'entrée dans le dispositif de calibrage (4) ou encore que le retour élastique ne soit annulé que jusqu'à ce que l'épaisseur du cordon de matière corresponde à l'épaisseur de consigne et que la densité du cordon de matière correspond à la densité de consigne du cordon de matière terminé.

2. Installation pour la fabrication en continu de pièces moulées en matière liées par des moyens non organiques, notamment des plaques de fibres ou de copeaux, comprenant une unité de compression à haute pression qui comprime le cordon de matière sous une haute pression et, en aval, un dispositif de calibrage travaillant le cordon de matière sans appliquer de pression de manière active, installation caractérisée en ce qu'entre l'unité de compression à haute pression (2) et le dispositif de calibrage (4), il y a une zone transitoire (5) sans effet de pression sur le cordon de matière et le dispositif de calibrage (4) est directement précédé d'une unité de recompression (3) qui applique une pression active sur le cordon de matière.

3. Installation selon la revendication 2, caractérisée en ce que l'unité de recompression (3) applique une pression linéaire sur le cordon de matière.

4. Installation selon la revendication 2 ou 3, caractérisée en ce qu'en cas de sollicitation du cordon de matière dans l'unité de recompression (3) avec une pression telle que le cordon de matière soit comprimé en-dessous de son épaisseur de consigne ou au-dessus de sa densité de consigne, l'application de la pression se faisant suivant une pression linéaire dans l'unité de compression (2) à haute pression.

5. Installation selon l'une des revendications 2 à 4, caractérisée en ce que la pression exercée par l'unité de recompression (3) est considérablement plus faible que celle exercée par l'unité de compression (2) à haute pression.

6. Installation selon l'une des revendications 2 à 5, caractérisée en ce que la vitesse de l'unité de compression à haute pression (2) et celle de l'unité de recompression (3), avec le dispositif de calibrage (4), peuvent être différentes et indépendantes.
